# EUROPÄISCHE PATENTSCHRIFT

(11) **EP 0 062 803 B1**
(45) Veröffentlichungstag und Bekanntmachung des Hinweises auf die Patenterteilung: **03.07.1985**
(21) Anmeldenummer: 82102490.8
(22) Anmeldetag: 25.03.1982
(51) Int. Cl.: B41M 5/24

(54) **Metallisiertes Registrierpapier und Verfahren zu seiner Herstellung**
Metallized recording paper and process for its manufacture
Papier d'enregistrement à couche métallique et procédé pour sa fabrication

(30) Priorität: 31.03.1981 DE 3112658
(43) Veröffentlichungstag der Anmeldung: 20.10.1982
(73) Patentinhaber: BASF Lacke + Farben AG, 48165 Münster-Hiltrup (DE)
(72) Erfinder: Schwarz, Günther, Dr. Dipl.-Chem., D-4400 Münster (DE)
(74) Vertreter: Habbel, Hans-Georg, Dipl.-Ing.

## Beschreibung

Die Erfindung bezieht sich auf ein metallisiertes Registrierpapier gemäss dem Oberbegriff des Hauptanspruches. Weiterhin bezieht sich die Erfindung auf ein Verfahren zur Herstellung eines metallisierten Registrierpapieres gemäss dem Oberbegriff des Anspruches 5.

Ein den Gattungsbegriff des Hauptanspruches bildendes metallisiertes Registrierpapier ist aus der US-A-2 861515 in Verbindung mit der US-A-2 554 017 bekanntgeworden. Werden derartige metallisierte Registrierpapiere mit Daten versehen, wird die hauchdünne Metallschicht an ganz bestimmten Stellen entfernt und die sich darunter befindende Lackschicht freigelegt. Zur Auswertung der Papiere werden diese mit hochempfindlichen Metallbürsten abgegriffen. Bei Anwesenheit mineralischer Füllstoffe in dem Lackfilm ist der Abrieb so gross, dass die Bürsten häufig ausgewechselt werden müssen und ggf. auch durch abgenutzte Bürsten ungenaue Datenwiedergaben erfolgen.

Es ist auch bekanntgeworden, die mineralischen Füllstoffe durch Zinkstearat zu ersetzen, wobei dann die Lackschichten aus Nitrolacken, die organische Lösungsmittel enthalten, hergestellt werden. Aus sicherheitstechnischen Gründen ist es aber wünschenswert, die in organischen Lösungsmitteln gelösten Nitrolacke durch wässrige bzw. wasserverdünnbare Lacksysteme zu ersetzen. Solche Lacksysteme sind bekannt und werden durch den Zusatz von Säure kurz vor der Verarbeitung gehärtet. Als Filmbildner enthalten sie mit Methanol verätherte Melaminformaldehydkondensationsprodukte, die durch wasserlösliche, ungesättigte oder gesättigte Polyesterharze weichgemacht sind.

Der Säurezusatz zu diesen Lacksystemen bedingt aber, dass das in den Nitrolacken als Mattierungsmittel verwendete Zinkstearat nicht in den wässrigen Lacken eingesetzt werden kann, weil Zinkstearat durch Säuren zersetzt wird.

Der Erfindung liegt die Aufgabe zugrunde, das gattungsbildende metallisierte Registrierpapier dahingehend zu verbessern, dass der Einsatz von in organischen Lösungsmitteln gelösten Nitrolacken vermieden wird, die Abriebserscheinungen an den hochempfindlichen Metallbürsten ausgeschaltet werden und trotzdem mineralische Füllstoffe und Pigmente eingesetzt werden können.

Diese der Erfindung zugrundeliegende Aufgabe wird dadurch gelöst, dass die Waschzusätze die mineralischen Füllstoff- und/oder Pigmentpartikel in der durch einen wässrigen Lack gebildeten Lackschicht als Wachshülle umhüllen.

Aus der GB-A-1 325 033 ist ein Verfahren gemäss dem Oberbegriff des Anspruches 5 bekannt, d.h. ein Verfahren zur Herstellung eines metallisierten Registrierpapieres, bei welchem wässrige Lacke zur Anwendung kommen, die mineralische Füllstoffe und/oder Pigmente enthalten.

Gegenüber diesem bekannten Verfahren wird gemäss der Erfindung vorgeschlagen, dass mindestens ein Teil der Füllstoff- u./od. Pigmentpartikel mit einer Wachshülle umhüllt werden, um damit die Abriebserscheinungen an den Metallbürsten zu vermeiden.

Es war überraschend und nicht vorhersehbar, dass die von Wachs umhüllten Füllstoff- und/oder Pigmentpartikel den Abrieb soweit vermindern, dass eine Abnutzung der Bürsten praktisch ausgeschlossen ist.

Der eingesetzte wässrige Lack kann ein Dispersionslack sein, wie sie handelsüblich sind. Bevorzugte Dispersionslacke sind auf Acrylatharzbasis aufgebaut.

Das bevorzugte Mattierungsmittel in den wässrigen Lacken ist amorphe Kieselsäure. Sie hat ausserdem den weiteren Vorteil, dass sie einen Brechungsindex von 1,45 bis 1,47 besitzt, der dem Brechungsindex des Filmbildners entspricht, so dass der Überzug transparent aussieht und je nach Menge des zugesetzten Mattierungsmittels matt bis stumpfmatt ist.

Die wässrigen Lacke enthalten verarbeitungsfertig einen Festkörper von 50-70 Gew.-%. Sie enthalten keine organischen Lösungsmittel. Der Anteil an mineralischen Füllstoffen beträgt zwischen 5 und 10 Gew.-% auf den verarbeitungsfertigen Lack bezogen.

Bevorzugt werden solche wässrigen Lacke vorgeschlagen, deren mineralische Füllstoff- und/oder Pigmentpartikel bzw. amorphe Kieselsäurepartikel, mit einer Wachshülle umhüllt sind. Das wird dadurch erreicht, dass man eine auf 95-100°C erhitzte Wachsemulsion in Wasser in einen unter starkem Rühren gehaltenen wässrigen Lack einfliessen lässt. Mindestens ein Teil der Füllstoffpartikel wird auf diese Weise von einer Wachshülle umhüllt.

Das zur Herstellung der heissen Wachsemulsion eingesetzte Wachs ist bevorzugt ein Montanwachs, dessen Schmelzpunkt vorzugsweise über 60°C beträgt.

Für die Hestellung der Metallregistrierpapiere werden Papiere, in der Regel saugfähige Papiere, in Form von Abschnitten oder als Endlosbänder verwendet. Auf das Papier wird der verarbeitungsfertige wässrige Lack aufgebracht. Bei säurehärtenden Lacken wurde der Lack vor der Verarbeitung mit dem Säurehärter versetzt und vermischt. Das Aufbringen des Lackes erfolgt mit den in der Lackindustrie bekannten Methoden, vorzugsweise durch Aufwalzen oder durch Aufrakeln mit einem Drahtrakel. Die aufzubringende Menge kann in weiten Grenzen schwanken. In einer beispielhaft erwähnten Verfahrensweise wird eine Papierbahn, die zwischen 30 und 60 g/m² wiegt, derart beschichtet, dass ein Film von 3-5 g Festsubstanz je m² entsteht. Der Film wird auf übliche Weise gehärtet. In der Regel Werden höhere Temperaturen verwendet. So liegt z.B. die Oberflächentemperatur des Lackfilmes zwischen 140 und 180°C bei einer Heissluftbestrahlung mittels Düsentrocknung über einen Zeitraum von ca. 10 Sekunden. Diese Zeit kann noch weiter verkürzt werden, wenn die Oberflächentemperatur des Objektes weiter erhöht wird, z.B. durch Infrarotbestrahlen.

Bei Verwendung eines schwarz pigmentierten wässrigen Lackes ist der Lackfilm tiefschwarz und stumpf matt. Die Abnahmeborsten für die Computer-Wiedergabe werden von dem Film nicht merklich angegriffen.

Nach Durchhärtung des Lackfilmes wird die Oberfläche des Lackfilmes in bekannter Weise mit einem der bekannten Vakuummetallisierverfahren mit einer dünnen Schicht aus Metall überzogen. In bevorzugter Weise ist dieses Metall aus Aluminium.

Die so hergestellten Metallregistrierpapiere können zur Herstellung von Datenträgern verwendet werden.

### Beispiel

Ein weichmacherhaltiger oder weichharzhaltiger wässriger Lack auf der Basis von mit methanolverethertem Melamin-Formaldehyd-Harz mit einem Bindemittelfestkörper von 60% und einem eindispergierten Anteil von 1 Teil Russ und 5% amorpher Kieselsäure mit einem Brechungsindex von 1,46 und einer mittleren Teilchengrösse zwischen 2 und 8 {Lm, bezogen auf 100 Teile des wässrigen Lackes, wird mit Hilfe eines Rührers mit 2000 U/min gerührt. In den entstandenen Rührkegel werden 50 Teile einer 10%igen Wachsemulsion in Wasser, die auf einer Temperatur von 98°C gehalten wird, langsam in den wässrigen Lack einlaufen gelassen. Das Rühren wird noch ein Zeitlang nach Beendigung des Einfliessens fortgesetzt.

Zur Herstellung der Wachsemulsion wurde ein Esterwachs auf Basis eines gebleichten und modifizierten Montanwachses verwendet. Das Wachs hatte einen Schmelzpunkt von 78-80°C, einen Kegelfliesspunkt bei 25 ° C nach Höppler von ca. 100 kg/cm², eine Penetrometerzahl bei 25°C/100 g/ 5 sec bei 3,5, eine Dichte bei 20°Cvon 1,01-1,02, eine Schmelzviskosität nach Ubbelohde bei 100°C von ca. 27 Centistokes und einen Trübungspunkt in Toluol von ca. 39°C. Zur Herstellung der Wachsemulsion wurde heisses Wasser vorgelegt, in das die Wachsschuppen solange eingerührt wurden, bis sie sich zu einer Emulsion gelöst hatten. Anschliessend wurde die Mischung kurz aufgekocht und auf 10 Gew.-% Wachs eingestellt. Bis zur Verarbeitung wurde die Temperatur auf 98°C aufrechterhalten. Der so hergestellte und das Wachs enthaltende wässrige Lack ist verarbeitungsfertig. Kurz vor der Verarbeitung wird noch eine Härtelösung, die 10 Teile p-Toluolsulfonsäure enthält, zugemischt.

Dieser schwarze Mattlack wird auf eine endlose Papierbahn mit Hilfe von Walzen aufgewalzt. Das verwendete Papier hat ein Gewicht von ca. 45 g/m². Es wird soviel aufgewalzt, dass sich nach dem Härten des Lacküberzuges ca. 3-5 g/m² trockener Lackfilm befinden. Die Härtung des aufgewalzten Überzuges erfolgt mit Hilfe von Düsentrocknung, wobei der Lackfilm 10 Sec. 160-180°C ausgesetzt wird. Der erhaltene Überzug ist tiefschwarz und stumpf matt.

Er wird anschliessend in bekannter Weise mit Hilfe eines Vakuummetallisierungsverfahrens mit einem Aluminium bedampft. Danach ist das Metallregistrierpapier fertig und verwendungsfähig.

## Patentansprüche

1. Metallisiertes Registrierpapier mit auf einer Papierbahn festhaftend angeordneter Lackschicht, in der mineralische Füllstoffe und/oder Pigmente in Kombination mit Wachszusätzen eingelagert sind und die äussere Oberfläche der Lackschicht mit einer Metallschicht überzogen ist, dadurch gekennzeichnet, dass die Wachszusätze die mineralischen Füllstoff- und/oder Pigmentpartikel in der durch einen wässrigen Lack gebildeten Lackschicht als Wachshülle umhüllen.

2. Metallisiertes Registrierpapier nach Anspruch 1, dadurch gekennzeichnet, dass amorphe Kieselsäure mit einem Brechungsindex von 1,45 bis 1,47 in die Lackschicht eingelagert und mit einer Wachshülle umhüllt ist.

3. Metallisiertes Registrierpapier nach Anspruch 1, dadurch gekennzeichnet, dass die Metallschicht eine Aluminiumschicht ist.

4. Metallisiertes Registrierpapier nach Ansprüchen 1-3, dadurch gekennzeichnet, dass die Lackschicht tief schwarz und stumpf matt ist.

5. Verfahren zur Herstellung eines metallisierten Registrierpapiers durch Aufbringen eines wässrigen Lackes, der mineralische Füllstoffe und/oder Pigmente enthält auf ein Papier oder eine Papierbahn, Härten des Lackfilms und Aufbringen einer Metallschicht auf die Oberfläche des Filmes durch Vakuumverdampfen eines Metalles, dadurch gekennzeichnet, dass mindestens ein Teil der Füllstoff- und/oder Pigment-Partikel mit einer Wachshülle umhüllt werden.

6. Verfahren nach Anspruch 5, dadurch gekennzeichnet, dass dem wässrigen Lack amorphe Kieselsäure mit einem Brechungsindex von 1,45 bis 1,47 zugesetzt wird, wobei mindestens ein Teil der Kieselsäurepartikel mit einer Wachshülle umhüllt werden.

7. Verfahren nach Anspruch 5 oder 6, dadurch gekennzeichnet, dass eine Aluminiumschicht im Vakuum aufgedampft wird.

8. Verfahren nach Ansprüchen 5-7, dadurch gekennzeichnet, dass der wässrige Lack schwarz pigmentiert wird.

## Claims

1. A metalized recording paper wherein on a paper web a firmly adhering varnish coating in which mineral fillers and/or pigments combined with wax additives are embedded and the external surface of the varnisch coating are covered with a metal layer, wherein the wax additives cover the mineral filler - and/or pigment particles as wax coating.

2. A metalized recording paper as claimed in claim 1, wherein amorphous silica having a refractive index of 1,45 to 1,47 is embedded in the varnish coating and covered with a wax coating.

3. A metalized recording paper as claimed in claim 1, wherein the metal layer is an aluminium layer.

4. A metalized recording paper at least to claim 1, wherein the varnish coating is pure black and dull matt.

5. A process for manufacturing a metalized recording paper which comprises applying, to paper or paper web, an aqueous varnish which contains mineral fillers and/oder pigments, hardening of the varnish film and applying a metal layer to the surface of the film by vacuum evaporation of a metal, wherein at least a part of the filler - and/or pigment particles is covered with a wax coating.

6. A process as claimed in claim 5, wherein amorphous silica having a refractive index of 1,45 to 1,47 is added to the aqueous varnish, wherein at least a part of the amorphous silica particles are covered with a wax coating.

7. A process at least as claimed in claim 5, wherein an aluminium layer is evaporated on in vacuo.

8. A process at least as claimed in claim 5, wherein the aquous varnish is black-pigmented.

## Revendications

1. Papier d'enregistrement métallisé portant une couche de laque disposé adhérente sur une bande de papier, dans laquelle sont incorporées des charges et/ou pigments minéraux, en combinaison avec des additions de cire la surface externe de la couche de laque étant revêtue d'une couche métallique, caractérisé en ce que les additions de cire enveloppent d'u₋ ne enveloppe de cire les particules minérales de charges et/ou de pigments contenus dans la couche de laque formée par une laque aqueuse.

2. Papier d'enregistrement métallisé selon la revendication 1, caractérisé en ce que de l'acide silicique amorphe possédant un indice de réfraction de 1,45 à 1,47 est incorporé dans la couche de laque et enveloppé d'une enveloppe de cire.

3. Papier d'enregistrement métallisé selon la revendication 1, caractérisé en ce que la couche métallique est une couche d'aluminium.

4. Papier d'enregistrement métallisé selon les revendications 1 à 3, caractérisé en ce que la couche de laque est d'un noir profond et d'une matité terne.

5. Procédé de fabrication d'un papier d'enregistrement métallisé par dépôt d'une laque aqueuse qui contient des charges et/ou pigments minéraux sur un papier ou une bande de papier, par durcissement du film de laque et dépôt d'une couche métallique sur la surface du film par vaporisation sous vide d'un métal, caractérisé en ce qu'au moins une partie des particules de charges et/ou de pigments est enveloppé d'une enveloppe de cire.

6. Procédé selon la revendication 5, caractérisé en ce qu'à la laque aqueuse, on ajoute de l'acide silicique amorphe d'un indice de réfraction de 1,45 à 1,47, au moins une partie des particules d'acide silicique étant enveloppées d'une enveloppe de cire.

7. Procédé selon la revendication 5 ou 6, caractérisé en ce qu'on dépose une couche d'aluminium par vaporisation sous vide.

8. Procédé selon les revendications 5 à 7, caractérisé en ce que la laque aqueuse est pigmentée en noir.
